# FASCICULE DE BREVET EUROPEEN

(11) **EP 0 608 188 B1**
(45) Date de publication et mention de la délivrance du brevet: **02.10.1996**
(21) Numéro de dépôt: 94420016.1
(22) Date de dépôt: 19.01.1994
(51) Int. Cl.: H01F 1/053, H01F 41/02

(54) **Procédé de protection de poudres magnétiques et aimants permanents densifies type Fe Nd B contre l'oxydation et la corrosion atmosphérique**
Verfahren zum Schutz von Magnetpudern und verdichte Dauermagneten, Typ Nd-Fe-B, gegen Oxydation und atmospherische Korrosion
Protecting process for magnetic powders and densified permanent magnets of Nd-Fe-B type against oxidation and atmospheric corrosion

(30) Priorité: 22.01.1993 FR 9300840
(43) Date de publication de la demande: 27.07.1994
(73) Titulaire: UGIMAG S.A., F-38830 Saint-Pierre-d'Allevard (FR)
(72) Inventeur: Sagawa, Masato, Nishikyo-ku, Kyoto 615 (JP); Vial, Fernand, F-38240 Meylan (FR)
(74) Mandataire: Mougeot, Jean-Claude

(56) Documents cités:
- PATENT ABSTRACTS OF JAPAN vol. 13, no. 509 (E-846)15 Novembre 1989 & JP-A-01 205 502 (SEIKO EPSON CORP.) 17 Aoüt 1989
- JOURNAL OF THE ELECTROCHEMICAL SOCIETY vol. 117, no. 4 , Avril 1970 , MANCHESTER, NEW HAMPSHIRE US pages 537 - 540 J.H.SWISHER ET AL

## Description

Cette invention concerne une méthode de protection des poudres magnétiques et des aimants permanents de type métal de transition - métal de terre rare contre l'oxydation et la corrosion atmosphérique par introduction de fluor gazeux lors du broyage des poudres. Elle s'applique plus particulièrement aux poudres et aimants de la famille métal de transition - terre rare - bore, où le métal est essentiellement du fer, et la terre rare essentiellement du néodyme et/ou praséodyme.

L'introduction de fluor dans les aimants frittés type Fe Nd B est connue, notamment par les demandes de brevet JP 3-188241 de SUMITOMO, dans lequel le fluor est introduit via un fluorure de Li au cours du broyage de pulvérisation ou encore JP 62-188757 dans lequel l'aimant contient un fluorure de Ba, Sr, Ca ou Pb.

Cependant, ces aimants et la méthode de production possèdent les inconvénients suivants :

La dispersion de façon homogène d'une poudre représentant une faible proportion d'un mélange donné est une opération difficile à réaliser. Ces ajouts introduisent des tiers éléments réactifs (Li, Ba, Sr, Ca) dont le comportement à l'oxydation et à la corrosion est incertain, et probablement néfaste.

Pour éviter ces inconvénients, selon l'invention, le procédé, ici illustré à titre d'exemple, consiste à introduire lors de l'étape de broyage fin, par exemple, dans un broyeur à jet de gaz (jet mill) un mélange N₂ + F₂, pouvant contenir entre 1 et 100 ppm en vol. de fluor, et de préférence entre 1 et 10 ppm, avec les débits de gaz vecteur et temps de broyage habituels pour cette opération (par exemple 100 Nm³/h d'azote sous une pression relative de 0,5 Pa, pendant 3 h).

La teneur optimale en fluor des poudres et aimants frittés est comprise entre 600 et 2000 ppm.
Au-dessous de 600 ppm, la résistance à l'oxydation des poudres et à la corrosion en atmosphère humide des aimants est insuffisante ; au-delà de 2000 ppm, on constate des défauts de densification lors de la densification et des champs coercitifs intrinsèques plus faibles.

Les aimants densifiés obtenus avec ce procédé présentent sur les aimants de l'art antérieur les avantages suivants :
- l'introduction de fluor sous forme gazeuse permet de passiver de façon uniforme et efficace toute la surface développée de la poudre
- l'introduction de fluor diminue d'un facteur 2 env. la prise d'oxygène durant la phase de broyage.

Il en résulte qu'il est possible de diminuer la teneur en terres rares (TR), non piégées sous forme d'oxydes, ce qui permet un gain d'environ 0,04 T sur la rémanence par % de réduction de la teneur totale en terres rares.

Les poudres traitées au fluor sont plus stables vis-à-vis de l'oxydation atmosphérique.

La résistance à la corrosion atmosphérique humide des aimants densifiés est considérablement augmentée.

Le broyage des poudres est plus aisé.

L'invention sera mieux comprise à l'aide des exemples suivants :

### Exemple 1

Une poudre magnétique de composition chimique suivante (en poids %)

| Nd | Pr | Dy | B | Nb | Al | Cu | Fe |
|---|---|---|---|---|---|---|---|
| 28,6 | 0,3 | 2,75 | 1,07 | 0,97 | 0,37 | 0,039 | Reste |

obtenue par traitement sous H₂ à 400° C de lingots broyés mécaniquement à une granulométrie moyenne de 500 µm, a été pulvérisée dans un broyeur à jet de gaz comportant une chambre d'environ 2 litres par un mélange N₂ + F₂ à raison de 100 m³/h sous la pression relative de 0,5 MPa pendant 3 heures, dans les conditions données au Tableau I.

Le débit du mélange F₂+N₂ gazeux était contrôlé par un ajutage calibré et par la différence de pression amont et aval de l'ajutage.
Des essais comparatifs ont été effectués sans introduction de fluor.

Les poudres ainsi obtenues ont été comprimées axialement sous champ axial de 1,1 T, à la pression de 1, 6 t/cm² en échantillons cylindriques de 15 mm de diamètre et de 12 mm de haut.

Dans ces exemples, la densification a été obtenue par frittage effectué sous vide à des températures comprises entre 1060 et 1090° C pendant 4 heures.

Les ébauches ainsi obtenues ont subi les traitements thermiques habituels de durcissement magnétique, ajustés selon la teneur en terre rare.

On a relevé :
- la prise d'oxygène à l'air ambiant (23°C, 55 % humidité relative) des poudres broyées jusqu'à 24 h (Tableau II)
- les caractéristiques magnétiques des aimants densifiés (Tableau III)
- leur résistance à la corrosion en milieu humide a été caractérisée par la perte de poids des échantillons nettoyés aux ultra-sons, après maintien dans les conditions suivantes :
115° C, 0,15 MPa, 100 % humidité relative, jusqu'à 120 h (Tableau IV)

**Tableau I**

| Essai N° | Dilution fluor dans azote (en vol.) | Pression atm | Ajutage mm | Débit du mélange (1/h) | Débit du fluor (1/h) | Dilution du fluor dans la chambre (ppm) (en vol)* |
|---|---|---|---|---|---|---|
| 1 | 2,5% | 0,5 | 7/100 | 4,0 | 0,1 | 1,0 |
| 2 | 2,5% | 4 | 8/100 | 15,7 | 0,4 | 4,0 |
| 3 | 10% | 1,8 | 8/100 | 7,0 | 0,7 | 7,0 |
| 4 | 0% | - | - | - | - | - |

| | | | | | | |
|---|---|---|---|---|---|---|
| * avec un débit d'azote de 100 m³/h. | | | | | | |

**Tableau II**

| Essai n° | Granulométrie * | Fluor ppm ** | Oxygène (ppm) | | | |
|---|---|---|---|---|---|---|
| | | | t = 0 | t = 1 h | t = 7 h | t = 24 h |
| 1 | 4,6 | 580 | 3660 | 4040 | 4200 | 4300 |
| 2 | 4,6 | 1500 | 3040 | 2900 | 3220 | 3600 |
| 3 | 5,4 | 2070 | 2773 | 3060 | 3030 | 3310 |
| 4 | 5,0 | 70 | 3940 | 4090 | 4200 | 4560 |

| | | | | | | |
|---|---|---|---|---|---|---|
| * Fisher sub size sieve | | | | | | |
| ** sur poudres | | | | | | |

**Tableau III**

| Essai N° | Fluor* ppm | Frittage T (°C) | Dernier revenu T (°C) | Densité | Br kG | Hcj kOe |
|---|---|---|---|---|---|---|
| 1 | 630 | 1060 | 580 | 7,56 | 11,6 | 18,7 |
| | | 1070 | 580 | 7,58 | 11,6 | 17,0 |
| | | 1080 | 560 | 7,56 | 11,6 | 15,6 |
| | | 1080 | 580 | 7,56 | 11,6 | 18,1 |
| | | 1080 | 600 | 7,56 | 11,6 | 18,6 |
| | | 1080 | 620 | 7,56 | 11,6 | 17,5 |
| | | 1090 | 580 | 7,57 | 11,6 | 17,5 |
| 2 | 1500 | 1060 | 580 | 7,40 | 11,6 | 18,1 |
| | | 1070 | 580 | 7,47 | 11,6 | 14,5 |
| | | 1080 | 560 | 7,53 | 11,8 | 14,9 |
| | | 1080 | 580 | 7,53 | 11,8 | 16,5 |
| | | 1080 | 600 | 7,53 | 11,8 | 17,4 |
| | | 1080 | 620 | 7,53 | 11,8 | 15,9 |
| | | 1090 | 580 | 7,54 | 11,8 | 17,2 |
| 3 | 2100 | 1060 | 580 | 7,25 | 11,4 | 14,9 |
| | | 1070 | 580 | 7,32 | 11,4 | 14,2 |
| | | 1080 | 560 | 7,39 | 11,4 | 13,8 |
| | | 1080 | 580 | 7,39 | 11,4 | 14,9 |
| | | 1080 | 600 | 7,39 | 11,4 | 15,9 |
| | | 1080 | 620 | 7,39 | 11,4 | 15,6 |
| | | 1080 | 580 | 7,50 | 11,7 | 15,1 |
| 4 | 60 | 1060 | 580 | 7,54 | 11,7 | 18,1 |
| | | 1070 | 580 | 7,55 | 11,7 | 18,0 |
| | | 1080 | 580 | 7,57 | 11,7 | 18,1 |
| | | 1090 | 580 | 7,57 | 11,7 | 18,0 |

| | | | | | | |
|---|---|---|---|---|---|---|
| * sur aimants frittés | | | | | | |

**Tableau IV**

| N° | Fluor ppm | Oxygène ppm | Temps d'exposition (h) | Perte de poids | | | Vitesse de perte de poids (g/m2/h) |
|---|---|---|---|---|---|---|---|
| | | | | 10⁻⁵ (g) | % | (g/m2) | |
| 4 | 60 | 3750 | 24 | 65 | 0,07 | 10,0 | 0,40 |
| | | | 48 | 102 | 0,11 | 15,0 | 0,31 |
| | | | 96 | 557 | 0,59 | 82,9 | 0,85 |
| | | | 120 | 660 | 0,71 | 100,0 | 0,83 |
| 2 | 1500 | 2440 | 24 | 68 | 0,07 | 10,0 | 0,40 |
| | | | 48 | 265 | 0,27 | 39,0 | 0,80 |
| | | | 96 | 107 | 0,12 | 16,0 | 0,16 |
| | | | 120 | 240 | 0,25 | 36,0 | 0,30 |

### Exemple 2

Des poudres d'alliages de la composition initiale donnée au Tableau V ont été élaborées et broyées au broyeur à gaz avec ou sans introduction de fluor, dans des conditions analogues à celles de l'exemple 1, la teneur en fluor dans la chambre de broyage étant de 1 ppm (en vol.) dans de l'azote.

On a contrôlé la prise d'oxygène durant le broyage, la stabilité des poudres vis à vis de l'oxydation à l'air, dans les mêmes conditions que l'exemple 1, ainsi que les propriétés magnétiques des aimants densifiés préparés dans les mêmes conditions que l'exemple 1.

**Tableau V**

| Essai N° | Nd + Pr | Dy | B | Nb | Al | Cu | TTR* |
|---|---|---|---|---|---|---|---|
| 6 | 27,6 | 1,43 | 1,05 | - | 0,25 | 0,0295 | 29,03 |
| 7 | 28,7 | 1,47 | 0,95 | - | 0,24 | 0,034 | 30,17 |
| 8 | 29,10 | 1,46 | 0,94 | - | 0,24 | 0,032 | 30,56 |
| 9 | 28,50 | 2,62 | 1,10 | 1,0 | 0,37 | 0,040 | 31,50 |

| | | | | | | | |
|---|---|---|---|---|---|---|---|
| * TTR = total terres rares | | | | | | | |

**Tableau VI -**

| Prise d'oxygène (ppm) | | | | | | |
|---|---|---|---|---|---|---|
| Essai N° * | | Au cours du broyage | A l'air | | | |
| | | | = 0 h | = 1 h | = 7 h | = 24 h |
| 6 | F | 1156 | 3055 | 3046 | 3763 | 3563 |
| | - | 1856 | 3743 | 4060 | 4672 | 4587 |
| 7 | F | 1100 | 2500 | 2513 | 3361 | 4027 |
| | - | 1302 | 2710 | 4139 | 4267 | 4598 |
| 8 | F | 572 | 2451 | 2780 | 3750 | 4060 |
| | - | 1078 | 2957 | 4045 | 4031 | 4723 |
| 9 | F | 912 | 2185 | 2700 | 3360 | 3505 |
| | - | 1327 | 2600 | 4138 | 4267 | 4598 |

| | | | | | | |
|---|---|---|---|---|---|---|
| * F: avec fluor - : sans fluor | | | | | | |

**Tableau VII**

| Propriétés magnétiques et teneurs en fluor, azote et oxygène | | | | | | | |
|---|---|---|---|---|---|---|---|
| Essai N° | | d | Br (T) | Hcj (kA/m) | Oxygène (ppm) | Azote (ppm) | Fluor (ppm) |
| 6 | F | 7,52 | 1,27 | 960 | 2350 | 175 | 1400 |
| | - | 5,2 | - | - | 5450 | 192 | 0 |
| 7 | F | 7,55 | 1,22 | 1090 | 2000 | 198 | 1500 |
| | - | 6,90 | - | - | 4380 | 303 | 0 |
| 8 | F | 7,56 | 1,24 | 1010 | 2868 | 234 | 1600 |
| | - | 7,46 | 1,20 | 986 | 3030 | 261 | 0 |
| 9 | F | 7,52 | 1,18 | 1289 | 2767 | 161 | 1600 |
| | - | 7,44 | 1,16 | 1312 | 2698 | 216 | 0 |

On constate que l'introduction de fluor durant le broyage fin confère aux poudres une bonne stabilité à l'air et conduit à des aimants à hautes caractéristiques magnétiques, particulièrement pour des teneurs totales en terres rares inférieures à 30%.

Le présent procédé a été illustré dans la gamme de production de poudres et d'aimants par frittage de ces poudres de type TR₂ Fe₁₄ B enrichis en terre rare. En général, ces poudres fines sont obtenues à partir de lingots d'alliage, mais elles peuvent également être obtenues à partir de poudres grossières obtenues par le procédé dit de réduction-diffusion.

## Revendications

1. Méthode de protection de poudres magnétiques et d'aimants permanents densifiés contenant au moins une terre rare, au moins un métal de transition et du bore contre l'oxydation et la corrosion atmosphérique, caractérisée en ce que on introduit du fluor par un mélange gazeux F₂ + N₂ au cours du broyage fin des poudres, ce mélange gazeux contenant de 1 à 100 ppm, en vol., de fluor.

2. Méthode selon la revendication 1, caractérisée en ce que la teneur en fluor du mélange gazeux est comprise entre 1 et 10 ppm.

3. Poudre obtenue selon l'une des revendications 1 ou 2, caractérisée en ce qu'elle contient entre 600 et 2000 ppm de fluor.

4. Aimant permanent densifié obtenu à partir de la poudre selon l'une des revendications 1 ou 2, caractérisé en ce qu'il contient entre 600 et 2000 ppm de fluor.

## Patentansprüche

1. Verfahren zum Schutz von magnetischen Pulvern und verdichteten Dauermagneten, die wenigstens eine Seltene Erde, wenigstens ein Übergangsmetall und Bor enthalten, gegen die Oxidation und die Korrosion durch die Atmosphöre,
dadurch gekennzeichnet,
daß man Fluor durch ein (Fe₂+N₂)-Gasgemisch im Lauf der Feinzerkleinerung der Pulver einführt, welches Gasgemisch 1 bis 100 Vol. ppm Fluor enthält.

2. Verfahren nach dem Anspruch 1,
dadurch gekennzeichnet,
daß der Fluorgehalt des Gasgemisches im Bereich von 1 bis 10 ppm liegt.

3. Nach einem der Ansprüche 1 oder 2 erhaltenes Pulver,
dadurch gekennzeichnet,
daß es zwischen 600 und 2000 ppm Fluor enthält.

4. Verdichteter Dauermagnet, der aus dem Pulver nach einem der Ansprüche 1 oder 2 erhalten wurde,
dadurch gekennzeichnet,
daß er zwischen 600 und 2000 ppm Fluor enthält.

## Claims

1. A method of protecting magnetic powders and densified permanent magnets containing at least one rare earth, at least one transition metal and boron from oxidation and atmospheric corrosion, characterised in that fluorine is introduced by a gaseous mixture of F₂ + N₂ during the fine grinding of the powders, the gaseous mixture containing from 1 to 100 ppm, by volume, of fluorine.

2. A method according to Claim 1, characterised in that the fluorine content of the gaseous mixture is between 1 and 10 ppm.

3. A powder obtained according to either Claim 1 or Claim 2, characterised in that it contains between 600 and 2000 ppm of fluorine.

4. A densified permanent magnet obtained from the powder according to Claim 1 or Claim 2, characterised in that it contains between 600 and 2000 ppm fluorine.
